# EUROPÄISCHE PATENTSCHRIFT

(11) **EP 0 217 883 B1**
(45) Veröffentlichungstag und Bekanntmachung des Hinweises auf die Patenterteilung: **19.09.1990**
(21) Anmeldenummer: 86902321.8
(22) Anmeldetag: 09.04.1986
(51) Int. Cl.: D04H 1/42, B68G 1/00, D04H 1/00

(54) **POLSTERKERN, INSBESONDERE FÜR EINEN FLUGZEUGSITZ, UND VERFAHREN ZU DESSEN HERSTELLUNG**
A CUSHION CORE, IN PARTICULAR FOR AN AIRCRAFT SEAT, AND A PROCESS FOR ITS MANUFACTURE
AME DE REMBOURRAGE, EN PARTICULIER POUR UN SIEGE D'AVION, ET SON PROCEDE DE FABRICATION

(30) Priorität: 09.04.1985 DE G0851042; 15.04.1985 DE 3513414
(43) Veröffentlichungstag der Anmeldung: 15.04.1987
(73) Patentinhaber: Messerschmitt-Bölkow-Blohm Gesellschaft mit beschränkter Haftung, D-81663 München (DE)
(72) Erfinder: BAYMAK, Faruk, D-2000 Hamburg 52 (DE); STÜBEN, Helmut, D-2162 Grünendeich (DE); MOOG, Uwe, D-2104 Hamburg 92 (DE)
(86) Internationale Anmeldenummer: DE8600152
(87) Internationale Veröffentlichungsnummer: WO8606114

(56) Entgegenhaltungen:
- DE-A- 3 007 343
- US-A- 3 459 631
- US-A- 4 040 371

## Beschreibung

Die Erfindung bezieht sich auf einen Polsterkern nach dem Oberbegriff des Anspruchs 1 und Verfahren zu dessen Herstellung.

Die Polsterkerne bisheriger Flugzeugsitze werden mittels einer Form hergestellt und bestehen in der Regel aus einem geeigneten Polyurethan-Schaumstoff. Die CH-Z "Modern Plastics International", March 1985 beschreibt auf den Seiten 37 bis 39 die Herstellung eines derartigen Polsterkernes mittels einer Form. Dabei erhält dieser in fertigungstechnisch günstiger Weise seine äußere Gestalt praktisch in einem Arbeitsgang. Hinsichtlich Toxizität und Rauchgasentwicklung im Brandfall zeigen diese Polsterkerne allerdings ein ungünstiges Verhalten.

Um die Gefahren für Passagiere und Besatzung im Brandfall zu begrenzen, müßten diese Polsterkerne mit feuerfesten Bezügen umhüllt werden. Hierdurch würde eine Entflammung der Polster vermieden und die Abgabe giftiger Gase im Brandfall wesentlich vermindert. Eine vollständige Umhüllung mit feuerfesten Bezügen ist jedoch in vielen Fällen technisch schwierig, beispielsweise dann, wenn Stützrohre oder dergleichen durch die Polsterkerne hindurchgeführt sind. Dabei kann im Brandfall verflüssigter Polster-Schaum abtropfen und auf dem Fußboden ausbrennen. Die genannten hitzefesten Bezugsstoffe können daher keinen ausreichenden Schutz bieten.

Weiterhin ist die Verwendung von Flammschutzmitteln bekannt, die dem Material der Polsterkernezugesetztwerden. Diese Mittel sollen die Entflammbarkeit des Materials erschweren, haben aber den Nachteil, daß sie sich mit der Zeit verflüchtigen und einem Alterungsprozeß unterliegen, so daß sie nur für eine begrenzte Zeitspanne wirksam bleiben.

Als weiteres Material zur Herstellung von Polsterkernen kommt aufgrund seiner bekannten Eigenschaften Silicon-Schaum in Betracht. Aus diesem Material bestehende Polster erfüllen zwar einerseits die bezüglich Toxizität und Rauchgasentwicklung im Brandfall geforderten Werte, andererseits sind diese nur aus einem fertigen Schaumblock herstellbaren Polsterkerne von relativ hohem Gewicht.

Es sind Kunststoffe bekannt, die sich durch eine sehr hohe Temperaturfestigkeit auszeichnen. Hierzu gehören
1. Polyetheretherketon,
2. Polyetherimid,
3. Polyamidimid,
4. Polyethersulfon,
5. Aramid,
6. Polybenzimidazol,
7. Polyakrylnitril.

Davon sind die unter den Positionen 1 bis 4 angegebenen Kunststoffe extrudierbar, das heißt Fasern aus diesen Kunststoffen können, ausgehend von entsprechenden Granulaten direkt in eine Form extrudiert werden. Aus den restlichen Kunststoffen gemäß den Positionen 5 bis 7 werden vorgefertigte Fasern hergestellt, deren Material im Anlieferzustand bereits ausgehärtet ist. Lösungen zur Verwendung der obigen Kunststoffe bei der Herstellung der besagten Polsterkerne sind bisher nicht bekannt geworden.

Die US, A, 3459631 zeigt einen geklebten, nicht gewebten textilen Stoff zur örtlichen Versteifung von Oberbekleidung, bestehend aus einer Vielzahl von elastischen Fasern, die in einem Vlies zwischen einer oberen und einer unteren Fläche angeordnet sind und hier ein dreidimensionales Netzwerk bilden, wobei die Fasern an voneinander entfernten Punkten miteinander verklebt sind und zwischen den Fasern ein zusammenhängender Hohlraum besteht, wobei die Fasern ferner eine Länge etwa von 30.05 mm (1, 2 inch) bis 25.4 mm (1,0 inch) aufweisen und zur Erreichung verbesserter Biegeeigenschaften stark gekräuselt sind. Dieser Schrift ist zu entnehmen, daß ein polsterartiges Teil aus elastischen Fasern hergestellt werden kann, wobei die Fasern ein dreidimensionales Netzwerk bilden und an ihren gegenseitigen Berührungspunkten miteinander verklebt sind. Diese Schrift zeigt zwar eine unter Gewichtsaspekten günstige Lösung, liefert aber keinen Hinweis zur Verwirklichung entsprechender Gewichtsvorteile bei einem Sitzpolster unter Verwendung der vorgenannten Kunststoffe.

Demgemäß liegt der Erfindung die Aufgabe zugrunde, einen gattungsgemäßen Polsterkern derart auszubilden, daß dieser gegenüber aus Schaumstoff bestehenden Polsterkernen ein vergleichbares Gewicht aufweist und Wege zur Herstellung des Polsterkernes aufzuzeigen, wodurch die Möglichkeit eröffnet wird, einen derartigen Polsterkern aus Kunststoffen herzustellen, die bezüglich Toxizität und Rauchgasentwicklung im Brandfall ein äußerst günstiges Verhalten zeigen.

Diese Aufgabe ist bei den gattungsgemäßen Gegenständen der Ansprüche 1, 5 und 7 durch die in den kennzeichnenden Teilen dieser Ansprüche angegebenen Merkmale gelöst.

Dabei ist insbesondere von Vorteil, daß hochtemperaturbeständige Kunststoffe zur Herstellung eines Polsterkernes verwendbar sind, wobei die fertigungstechnischen Vorteile der Anwendung einer Form genutzt werden.

Bei dem Verfahren nach Anspruch 5 können Fasern direkt in eine Form extrudiert werden.

Bei dem Verfahren nach Anspruch 7 sind vorgefertigte Fasern aus einem bereits ausgehärteten Kunststoff verwendbar.

Vorteilhafte Weiterbildungen der Erfindung sind in den Unteransprüchen angegeben.

Die Erfindung ist anhand der Zeichnung dargestellt und in der Beispielbeschreibung näher erläutert. Es zeigen
Fig. 1 ein Kopfpolster,
Fig. 2 eine Form zur Herstellung eines Polsterkernes,
Fig. 3 einen Ausschnitt aus einem Polsterkern mit Knotenpunkten und
Fig. 4 einen Ausschnitt aus einem Polsterkern mit Schweißstellen.

Figur 1 zeigt ein Kopfpolster 1 mit einem Polsterkern 2, einer Umhüllung 3 und einem Stoffbezug 4. Das Polster 1 ist durch eine U-förmige Stütze 5 gehalten, die den Polsterkern 2 durchdringt. Der Kern 2 besteht aus relativ temperaturbeständigen Fasern 6, vorzugsweise aus Kunststoffasern. Derartige Polster können außer in der Luftfahrtindustrie auch in der Fahrzeugund Möbelindustrie angewendet werden. Die einzelnen Fasern 6 sind innerhalb des Polsters 2 in vorzugsweise unregelmäßig verlaufenden räumlich gekrümmten Linien angeordnet, so daß diese bei Belastung des Polsters vorwiegend auf Biegung beansprucht werden. Infolge der Elastizität der Fasern 6 nimmt das Polster 2 nach Entlastung immer wieder seine ursprüngliche Gestalt an. Das spezifische Gewicht der in Betracht kommenden Kunststoffe liegt etwa zwischen 1,1 und 1,5 g/cm³. Damit sind Polsterkerne herstellbar, die bei einem Raumgewicht von etwa 60 bis 200 kg/m³ die erforderlichen mechanischen Eigenschaften aufweisen.

Als Grundmaterialien zur Herstellung der Fasern 6 kommen unter anderen folgende Werkstoffe in Frage.
Extrudierbare Kunststoffe
   1. Polyetheretherketon (PEEK).
   2. Polyetherimid, (PEI).
   3. Polyamidimid, (PAI).
   4. Polyethersulfon, (PES).
Nicht extrudierbare Kunststoffe
   5. Aramid
   6. Polybenzimidazol, (PBI)
   7. Plyakrylnitril, (PAN)

Figur 2 zeigt eine Form 7 zum Herstellen von Polsterkernen. Diese Form 7 besteht aus einer oberen Hälfte 8 und einer unteren Hälfte 9, die sich in der Teilungsebene 10 berühren. Die Form 7 ist teilweise geschnitten. Der gestrichelt dargestellte Hohlraum hat die Gestalt des herzustellenden Polsters 11. Die Hälften 8, weisen Kühlkanäle 12 auf, so daB die Form 7 durch ein innerhalb derWandung der Form durch die Kanäle 12 strömendes Kühlmittel gekühlt wird. Innerhalb der Form 7 sind zwei Düsen 13 und 14 angeordnet, die je eine Vielzahl von kleinen Bohrungen 17 aufweisen, und in Richtung der Pfeile 15 und 16 verschiebbar ausgeführt sind. Zur Herstellung eines Polsters 11 wird ein geeigneter Kunststoff durch die Bohrungen 17 in den Hohlraum der Form 7 extrudiert. Dabei tritt eine Vielzahl plastischer Kunststoffäden in die Form 7 ein und wird durch eine gesteuerte Bewegung der Düsen 13,14 in Richtung der Pfeile 15, 16 innerhalb der Form 7 gleichmäßig verteilt. Da die Form gekühlt wird, erstarren die Fäden zu ungleichmäßig verlaufenden räumlich gekrümmten Fasern 6. Durch Variation des Durchmessers der Bohrungen 17 sowie des Anteils der Fasern 6 am Formvolumen kann die jeweils geforderte Beschaffenheit der Polster eingestellt werden. Da die Fasern 6 in der Form 7 erstarren, entspricht deren äußere Kontur der äußeren Gestalt des herzustellenden Polsterkerns 11, wenn dieser der Form 7 entnommen wird.

Figur 3 zeigt in einem Ausschnitt aus einem Polsterkern mit Fasern 6 eine weitere Ausgestaltung der Erfindung. Diese besteht darin, daß die Fasern 6 mit einem Überzug aus einem Klebstoff versehen sind, der diese als dünne Haut umgibt und an den Berührungsstellen der Fasern 6 Knoten 19 bildet. Hierdurch wird erreicht, daß die gegenseitigen Berührungsstellen der einzelnen Fasern 6 durch Kleben als Knoten ausgebildet sind. Der Überzug kann durch Tauchen oder Sprühen aufgetragen sein und besteht im allgemeinen aus einem geeigneten Harz, z.ß. auf Polyimid-Basis. Es ist auch denkbar, daß als Überzugsmaterial ein Silicon-Elastomer verwendet wird. Hierdurch wird die Wärmebeständigkeit der Fasern 6 weiter erhöht. Es ist weiterhin denkbar, daß dem Überzug feuerhemmende Wirkstoffe enthaltende Mikrohohlkugeln beigemischt sind.

Figur 4 zeigt in einem Ausschnitt eine weitere Ausgestaltung eines Polsters. Hier sind die Fasern 6 an ihren Berührungsstellen miteinander verschweißt. Die Schweißstellen 20 ergeben sich automatisch, wenn die Eigentemperatur der Fasern nach dem Extrudieren hierzu ausreicht.

Eine Ausgestaltung des Formvorganges besteht darin, daß das Extrudieren von oben in eine oben offene Form erfolgt und die Form erst danach geschlossen wird. Auch hierbei führen die Düsen gesteuerte Bewegungen aus, um die Fasern gleichmäßig zu verteilen.

Die Herstellung eines Polsterkernes der vorgenannten Art kann auch dadurch erfolgen, daß vorgefertigte Fasern 6 durch Wärme plastifiziert und mittels der Form 7 in die Gestalt des Polsterkernes gebracht werden und die Fasern 6 aus einem Kunststoff wie Aramid, Polybenzimidazol, Polyakrylnitril bestehen.

Gemäß einer weiteren Ausgestaltung der Erfindung ist vorgesehen, daß die Form 7 eine Kühlflüssigkeit enthält, in die die Fasern 6 unmittelbar extrudiert werden.

Nach einer weiteren Ausgestaltung der Erfindung ist vorgesehen, daß die Fasern 6 innerhalb der Form 7 durch eine von unten kommende Luftströmung bis zur Erstarrung in der Schwebe gehalten und gekühlt werden.

Eine weitere Ausgestaltung der Erfindung besteht darin, daß die Fasern 6 des Poisterkerns aus unterschiedlichen Materialien bestehen.

Weiterhin ist es denkbar, daß der Kern 2 innerhalb der Form 7 mit einer vorzugsweise aus einem Silikonmaterial bestehenden Haut versehen wird.

## Patentansprüche

1. Polsterkern, insbesondere für einen Flugzeugsitz, im wesentlichen bestehend aus elastischen Fasern, die innerhalb des Polsterkernes ein dreidimensionales Netzwerk bilden, wobei die Fasern an voneinander entfernten Punkten miteinander verbunden sind, dadurch gekennzeichnet, daß die Fasern (6) Endlosfasern sind, welche durch Extrudieren eines Kunststoffs in eine den Polsterkern (1, 11) bildende Form erzeugt worden sind.

2. Polsterkern nach Anspruch 1, dadurch gekennzeichnet, daß die Fasern (6) aus einem temperaturbeständigen Kunststoff wie Polyetheretherketon, Polyetherimid, Polyamidimid, Polyethersulfon, Aramid, Polybenzimidazol, Polyakrylnitril hergestellt sind.

3. Polsterkern nach Anspruch 1 oder 2, dadurch gekennzeichnet, daß die gegenseitigen Berührungsstellen der einzelnen Fasern (6) durch Kleben als Knoten (19) ausgebildet sind.

4. Polsterkern nach Anspruch 1 oder 2, dadurch gekennzeichnet, daß die gegenseitigen Berührungsstellen der einzelnen Fasern (6) als Schweißstellen (20) ausgebildet sind.

5. Verfahren zur Herstellung eines Polsterkernes, insbesondere für einen Flugzeugsitz, wobei der Polsterkern innerhalb einer Form gebildet wird, dadurch gekennzeichnet, daß die Fasern (6) mittels Extrudierdüsen (13, 14) in die Form (7) eingebracht werden und die Fasern aus einem Kunststoff wie Polyetheretherketon, Polyetherimid, Polyamidimid, Polyethersulfon bestehen.

6. Verfahren nach Anspruch 5, dadurch gekennzeichnet, daß die Extrudierdüsen (13,14) während des Extrudierens eine gesteuerte Relativbewegung gegenüber der Form (7) ausführen.

7. Verfahren zur Herstellung eines Polsterkernes, insbesondere für einen Flugzeugsitz, wobei der Polsterkern innerhalb einer Form gebildet wird, dadurch gekennzeichnet, daß vorgefertigte Fasern (6) durch Wärme plastifiziert und mittels der Form (7) in die Gestalt des Polsterkernes gebracht werden und die Fasern aus einem Kunststoff wie Aramid, Polybenzimidazol, Polyakrylnitril bestehen.

8. Verfahren nach einem der Ansprüche 5 bis 7, dadurch gekennzeichnet, daß die Form (7) durch ein innerhalb deren Wandung durch Kanäle (12) strömendes Kühlmittel gekühlt wird.

9. Verfahren nach einem der Ansprüche 5 bis 8, dadurch gekennzeichnet, daß die Form (7) horizontal geteilt ist und das Einbringen der Fasern (6) von oben in die oben offene Form (7) erfolgt.

10. Verfahren nach einem der Ansprüche 5 bis 9, dadurch gekennzeichnet, daß die Form (7) eine Kühlflüssigkeit enthält, in die die Fasern (6) unmittelbar extrudiert werden.

11. Verfahren nach einem der Ansprüche 5 bis 10, dadurch gekennzeichnet, daß die Fasern (6) innerhalb der Form (7) durch eine von unten kommende Luftströmung bis zur Erstarrung in der Schwebe gehalten und gekühlt werden.

12. Verfahren nach einem der Ansprüche 5 bis 11, dadurch gekennzeichnet, daß die Fasern (6) durch Tauchen oder Sprühen mit einem Überzug versehen werden.

13. Verfahren nach einem der Ansprüche 5 bis 12, dadurch gekennzeichnet, daß der Polsterkern (2) innerhalb der Form (7) mit einer Haut aus einem Kunststoff, wie Siliconmaterial, versehen wird.

## Revendications

1. Ame de rembourrage notamment pour siège d'avion, comprenant principalement des fibres élastiques qui forment un réseau tridimensionnel à l'intérieur de l'âme de rembourrage, les fibres étant reliées entre elles en des points éloignés, âme de rembourrage caractérisée en ce que les fibres (6) sont des fibres sans fin créées par extrusion d'une matière synthétique dans un moule formant l'âme de rembourrage (1, 11).

2. Ame de rembourrage selon la revendication 1, caractérisée en ce que les fibres (6) sont réalisées en une matière synthétique résistant à la température comme le polyéther-éther-cétone, polyétherimide, polyamideimide, polyéthersul- fone, aramide, polybenzimidazol, polyacrylonitrile.

3. Ame de rembourrage selon la revendication 1 ou 2, caractérisée en ce que les points de contact réciproques des différentes fibres (6) sont réalisés par collage sous forme de noeuds (19).

4. Ame de rembourrage selon la revendication 1 ou 2, caractérisée en ce que les points de contact réciproques des différentes fibres (6) sont en forme de points de soudage (20).

5. Procédé de fabrication d'une âme de rembourrage notamment destinée à un siège d'avion, l'âme de rembourrage étant réalisée dans un moule, procédé caractérisé en ce que les fibres (6) sont introduites dans le moule (7) par des buses d'extrusion (13, 14) et les fibres sont constituées par une matière synthétique choisie dans le groupe formé par les polyéther-éther-cétone, polyétherimide, polyamideimide, polyéthersul- fone.

6. Procédé selon la revendication 5, caractérisé en ce que les buses d'extrusion (13,14) effectuent un mouvement relatif commandé par rapport au moule (7) pendant l'extrusion.

7. Procédé de fabrication d'une âme de rembourrage notamment d'un siège d'avion, l'âme de rembourrage étant réalisée dans un moule, procédé caractérisé en ce qu'on plastifie par la chaleur, des fibres (6) préfabriquées et on les met à la forme de l'âme de rembourrage à l'aide du moule (7), les fibres étant une matière synthétique choisie dans le groupe formé par les aramide, polybenzimidazol, polyacrylonitrile.

8. Procédé selon l'une des revendications 5 à 7, caractérisé en ce que le moule (7) est refroidi par un fluide de refroidissement qui passe dans des canaux (12) de la paroi.

9. Procédé selon l'une des revendications 5 à 8, caractérisé en ce que le moule (7) est subdivisé horizontalement et les fibres (6) sont introduites par le haut dans le moule (7) ouvert en haut.

10. Dispositif selon l'une des revendications 5 à 9, caractérisé en ce que le moule (7) contient un liquide de refroidissement dans lequel on extrude directement les fibres (6).

11. Procédé selon l'une des revendications 5 à 10, caractérisé en ce qu'on maintient les fibres (6) à l'intérieur du moule (7) à l'aide d'un courant d'air arrivant par le bas, en les faisant flotter jusqu'à ce que ces fibres soient figées et refroidies.

12. Procédé selon l'une des revendications 5 à 11, caractérisé en ce qu'on revêt les fibres (6) d'une gaine par pulvérisation ou immersion.

13. Procédé selon l'une des revendications 5 à 12, caractérisé en ce que l'âme de rembourrage (2) reçoit à l'intérieur du moule (7), une peau en matière synthétique par exemple en une matière siliconée.

## Claims

1. A cushion core, in particular for an aircraft seat, substantially consisting of elastifibres which form within the cushion core a three-dimensional network, the fibres being connected together at points remote from one another, characterised in that the fibres (6) are endless fibres which have been produced by extruding a plastics material into a mould forming the cushion core (1, 11).

2. A cushion core according to claim 1, characterised in that the fibres (6) are produced from a temperature-resistant plastics material such as polyetheretherketone, polyetherimide, polyamid- imide, polyethersulphone, aramide, polybenzimidazole, polyacrylonitrile.

3. A cushion core according to claim 1 or 2, characterised in that the mutual points of contact of the individual fibres (6) are formed as nodes (19) by gluing.

4. A cushion core according to claim 1 or 2, characterised in that the mutual points of contact of the individual fibres (6) are formed as welds (20).

5. A process for producing a cushion core, in particular for an aircraft seat, the cushion core being formed inside a mould, characterised in that the fibres (6) are introduced by means of extrusion nozzles (13, 14) into the mould (7) and the fibres consist of a plastics material such as polyetheretherketone, polyetherimide, polyamid- imide, polyethersulphone.

6. A process according to claim 5, characterised in that during the extrusion the extrusion nozzles (13, 14) carry out a controlled relative movement relative to the mould (7).

7. A process for producing a cushion core, in particular for an aircraft seat, the cushion core being formed inside a mould, characterised in that prefabricated fibres (6) are platicized by heat and are brought by means of the mould (7) into the shape of the cushion core and the fibres consist of a plastics material such as aramide, polybenzylimidazole, polyacrylonitrile.

8. A process according to one of claims 5 to 7, characterised in that the mould (7) is cooled by a coolant flowing through ducts (12) inside the wall thereof.

9. A process according to one of claims 5 to 8, characterised in that the mould (7) is divided horizontally and the introduction of the fibres (6) is effected from above into the upwardly open mould (7).

10. A process according to one of claims 5 to 9, characterised in that the mould (7) contains a cooling liquid into which the fibres (6) are directly extruded.

11. A process according to one of claims 5 to 10, characterised in that the fibres (6) inside the mould (7) are kept suspended and cooled until solidification by an air current coming from below.

12. A process according to one of claims 5 to 11, characterised in that the fibres (6) are provided with a coating by immersion or spraying.

13. A process according to one of claims 5 to 12, characterised in that the cushion core (2) inside the mould (7) is provided with a skin made of a plastics material, such as silicone material.
